# FASCICULE DE BREVET EUROPEEN

(11) **EP 0 792 943 B1**
(45) Date de publication et mention de la délivrance du brevet: **16.08.2001**
(21) Numéro de dépôt: 97400203.2
(22) Date de dépôt: 29.01.1997
(51) Int. Cl.: C22C 38/08, C22C 19/03

(54) **Alliage fer-nickel et bande laminée à froid à texture cubique**
Eisen-Nickel-Legierung und kaltgewalztes Band mit kubischer Textur
Iron-nickel alloy and cold-rolled strip with cubic texture

(30) Priorité: 27.02.1996 FR 9602404
(43) Date de publication de la demande: 03.09.1997
(73) Titulaire: IMPHY UGINE PRECISION, 92800 Puteaux (FR)
(72) Inventeur: Coutu, Lucien, La Turlurette, 58160 Sauvigny-lès-Bois (FR); Reydet, Pierre Louis, 58470 Gimouille (FR)
(74) Mandataire: Ventavoli, Roger

(56) Documents cités:
- FR-A- 2 507 627
- US-A- 3 425 043
- US-A- 3 723 106
- PATENT ABSTRACTS OF JAPAN vol. 16, no. 375 (C-973), 12 Août 1992 & JP 04 120233 A (TAKESHI MASUMOTO), 21 Avril 1992,

## Description

La présente invention concerne un alliage fer-nickel.

Les alliages fer-nickel dont la composition chimique comprend, en poids, de 27% à 60% de nickel, de 0% à 7% de cobalt, le reste étant du fer et des impuretés résultant de l'élaboration, sont utilisés sous forme de bandes laminées à froid et recuites, notamment pour fabriquer des noyaux magnétiques doux. Le recuit, effectué sur des bandes laminées à froid très fortement écrouies, a l'avantage de conférer à ces alliages une texture de recristallisation cubique dont les propriétés magnétiques sont très favorables pour certaines applications telles que les noyaux bobinés pour amplificateurs magnétiques. En particulier, les bandes en alliage fer-nickel à texture cubique ont un cycle d'hystérésis très rectangulaire (Br/Bs > 95 %). Cependant, ces alliages ont l'inconvénient d'être difficiles à fabriquer. Le domaine de température de recuit favorable à l'obtention d'une bonne texture et de propriétés magnétiques satisfaisantes est trop étroit, moins de 25 °C, pour que la fabrication soit fiable, en particulier parce que la position de ce domaine de température dépend de paramètres mal connus.

Le but de la présente invention est de remédier à cet inconvénient en proposant un alliage fer-nickel plus facile à fabriquer que l'alliage selon l'art antérieur.

A cet effet, l'invention a pour objet un alliage fer-nickel dont la composition chimique comprend, en poids:$\text{30% ≤ Ni + Co ≤ 85%}$$\text{0% ≤ Co + Cu + Mn ≤ 10%}$$\text{0% ≤ Mo + W + Cr ≤ 4%}$$\text{0% ≤ V + Si ≤ 2%}$$\text{0% ≤ Nb + Ta ≤ 1 %}$$\text{0,003% ≤ C ≤ 0,05%}$$\text{0,003% ≤ Ti ≤ 0,15%}$$\text{0,003% ≤ Ti + Zr + Hf ≤ 0,15%}$$\text{0,001% ≤ S + Se + Te ≤ 0,015%}$ le reste étant du fer et des impuretés résultant de l'élaboration, la composition chimique satisfaisant, en outre, la relation:$\text{0% ≤ Nb + Ta + Ti + Al ≤ 1 %}$

De préférence, la composition chimique est telle que:$\text{0,005 % ≤ Ti ≤ 0,05 % et 0,001 % ≤ Hf + Zr ≤ 0,025%}$

Il est également préférable que:$\text{0,002% ≤ S ≤ 0,007%}$ et il est souhaitable que:$\text{0,005% ≤ C ≤ 0,02 %}$

De préférence, la teneur en manganèse doit être supérieure à 0,05% et il n'est pas utile qu'elle soit supérieure à 1%. De même, il est préférable que Nb + Ta ≤ 0,05%.

IL est souhaitable que les teneurs en impuretés soient telles que:
Mg < 0,001%
Ca < 0,0025%
Al ≤ 0,05%
O < 0,0025%
N < 0,005%
P<0,01%
$\text{Sc + Y + La + Ce + Pr + Nd + Sm < 0,01 %}$

L'invention concerne également une bande laminée à froid en alliage fer-nickel selon l'invention dont la texture de recristallisation est cubique du type (100)<001>, et son utilisation pour la fabrication d'un masque d'ombre pour tube de visualisation cathodique ou d'un noyau magnétique torique.

L'invention va maintenant être décrite de façon plus précise mais non limitative, et être illustrée par les exemples qui suivent.

Les inventeurs ont constaté, de façon inattendue, qu'en ajoutant à un alliage fer-nickel par ailleurs conforme à l'art antérieur, une petite quantité de titane, accompagnée, éventuellement, petites quantités de Zr ou Hf, en présence de petites quantités de S, Se ou Te, et, éventuellement, de Nb, Ta ou Mn, on élargissait de façon très sensible le domaine de température de recuit de l'alliage permettant d'obtenir une texture cubique (100)<001> très favorable à l'obtention de bonnes propriétés magnétiques. Avec ces additions, la largeur du domaine de température satisfaisant dépasse 50 °C alors qu'habituellement, cette largeur est inférieure à 25°C.

Les alliages fer-nickel concernés susceptibles de présenter une structure cubique contiennent principalement du fer et du nickel, le nickel pouvant être partiellement substitué par du cobalt. Ils peuvent également contenir, notamment, du cuivre, du manganèse, du molybdène, du tungstène, du vanadium, du chrome et du silicium.

Exprimées en poids %, les teneurs en ces éléments sont telles que:$\text{30% ≤ Ni + Co ≤ 85%}$$\text{0% ≤ Co + Cu + Mn ≤ 10%}$$\text{0% ≤ Mo + W + Cr ≤ 4%}$$\text{0% ≤ V + Si ≤ 2%}$

Le reste de la composition est constitué par du fer, les éléments propres à l'invention, et des impuretés.

Pour que ces alliages puissent avoir une structure cubique, il est également nécessaire que, si ils contiennent du titane, de l'aluminium, du niobium ou du tantale, on ait:$\text{Ti + Al + Nb + Ta ≤ 1%}$

Les impuretés sont, notamment, le magnésium, le calcium, l'aluminium, l'oxygène, l'azote, le phosphore et les terres rares. De préférence, les teneurs en ces éléments sont telles que:
Mg < 0,001%
Ca < 0,0025%
Al < 0,05%
0 < 0,0025%
N < 0,005%
P < 0,01%
$\text{Sc + Y + La + Ce + Pr + Nd + Sm < 0,01%}$

Conformément à l'invention, l'alliage contient:
- de 0,003% à 0,15% de titane,
- éventuellement, au moins un élément pris parmi Zr et Hf, la somme des teneurs en Ti, Zr et Hf étant comprise entre 0,003% et 0,15%; il est préférable d'avoir simultanément 0,005% ≤ Ti ≤ 0,05% et 0,001% ≤ Hf + Zr ≤, 0,025%;
- de 0,003% à 0,05%, et de préférence, de 0,005% à 0,02% de carbone;
- éventuellement au moins un élément pris parmi Nb et Ta, la somme des teneurs en ces éléments ne dépassant pas, de préférence, 0,05%;
- de préférence, plus de 0,05% de manganèse; lorsqu'une forte addition de manganèse n'est pas utile ou pas souhaitable, la teneur en cet élément est limitée à 1%.

Cet alliage peut être élaboré au four à arc, coulé en continu sous forme de brame ou de bande mince, ou en lingot, puis laminé à chaud sous forme de bande à chaud. La bande à chaud est alors laminée à froid avec un taux d'écrouissage supérieur à 80%, et de préférence supérieur ou égal à 90%, pour obtenir une bande laminée à froid.

Lorsque la bande laminée à froid est destinée à la fabrication de noyaux magnétiques toriques, le recuit doit conférer à l'alliage non seulement une texture cubique, mais, également, un champ coercitif le plus faible possible. Dans ce cas, il est préférable, d'abord, de découper et d'enrouler la bande pour former un noyau torique. Le noyau torique est alors recuit à une température comprise entre 850°C et 1200°C pour provoquer une recristallisation primaire qui engendre la formation d'une texture cubique (100)<001>. La température de recuit doit être ajustée pour, d'une part, rester inférieure à la température critique de recristallisation secondaire à grains géants, et, d'autre part, pour que les grandeurs Bm, Bm-Br, H1 et ΔH mesurées par la méthode CCFR selon la norme ASTM A598-92 au chapitre "Standard Method For Magnetic Properties of Magnetic Amplifier Cores" soient telles que:
Bm > 14500 Gauss
Bm-Br < 400 Gauss
H1 compris entre 0,15 et 0,30 Oersteds
ΔH < 0,035 Oersteds.

Le traitement thermique peut également être effectué directement sur la bande laminée à froid, avec éventuellement moins de contraintes sur la recherche de propriétés magnétiques. C'est, notamment, le cas lorsque la teneur en nickel est voisine de 36 % et que la bande est utilisée pour la fabrication de masques d'ombre pour tubes de visualisation cathodique; la texture cubique est, en effet, particulièrement favorable à une bonne qualité du perçage de trous par gravure chimique. Le recuit est alors réalisé à une température supérieure à 550°C et inférieure à la température de recristallisation secondaire. Lorsqu'il n'est pas indispensable d'avoir un champ coercitif particulièrement bas, la température de recuit est, en général, inférieure à 800°C.

A titre d'exemple, et pour mettre en évidence les effets de l'invention, on a déterminé la température critique d'apparition de la recristallisation secondaire à grains géants des alliages A (selon l'art antérieur) et B (selon l'invention) laminée à froid avec des taux d'écrouissage de 83%, 90% et 95%. Les températures critiques ont été déterminées en utilisant un four à gradient thermique.

Les compositions chimiques des alliages étaient, en poids %:

| | Fe | Ni | Mn | Si | C | S | Al | Ti | Hf |
|---|---|---|---|---|---|---|---|---|---|
| A | bal | 36,1 | 0,4 | 0,09 | 0,005 | 7 ppm | < 0,005 | 0 | 0 |
| B | bal | 36,4 | 0,3 | 0,1 | 0,012 | 30ppm | 0,01 | 0,019 | 0,007 |

Pour les différents taux d'écrouissage, les températures critiques étaient:

| | 83% | 90% | 95% |
|---|---|---|---|
| A | 970°C | 1020°C | 1040°C |
| B | 1060°C | 1090°C | 1090°C |

Ces exemples montrent que l'alliage selon l'invention conserve une structure cubique à une température supérieure à 1050°C même pour un taux d'écrouissage relativement faible (83%), et, dans tous les cas, supérieure de 50°C aux températures de recristallisation de l'alliage selon l'art antérieur.

Egalement à titre d'exemple et de comparaison, on a fabriqué les alliages 1, 2 et 3 selon l'art antérieur et les alliages 4, 5 et 6 selon l'invention. Ces alliages on été laminés à froid sous forme de bandes de 0,05 mm d'épaisseur avec des taux d'écrouissage de 95 %, puis on a déterminé le domaine de température de recuit permettant d'obtenir une structure cubique (100)<001> ainsi que les propriétés magnétiques citées plus haut.

Les compositions chimiques étaient, en % en poids:

| alliage | Fe* | Ni | Mn | Si | C | S | Al | Ti | Zr | Hf | Nb |
|---|---|---|---|---|---|---|---|---|---|---|---|
| 1 | Bal | 47,5 | 0,38 | 0,1 | 0,007 | 0,005 | < 0,005 | - | - | - | - |
| 2 | Bal | 47,8 | 0,51 | 0,21 | 0,005 | 0,005 | < 0,005 | - | - | - | - |
| 3 | Bal | 48 | 0,49 | 0,23 | 0,001 | 0,004 | < 0,005 | - | - | - | - |
| 4 | Bal | 47,5 | 0,48 | 0,22 | 0,009 | 0,005 | < 0,005 | 0,021 | 0,003 | - | - |
| 5 | Bal | 47,4 | 0,49 | 0,24 | 0,008 | 0,004 | 0,011 | 0,023 | - | - | 0,02 |
| 6 | Bal | 47,5 | 0,26 | 0,01 | 0,0011 | 0,005 | 0,015 | 0,023 | - | 0,002 | 0,026 |

| | | | | | | | | | | | |
|---|---|---|---|---|---|---|---|---|---|---|---|
| * Fe et impuretés | | | | | | | | | | | |

Les propriétés magnétiques et le domaine de température de recuit satisfaisant étaient:

| alliage | Bm(gauss) | Bm-Br(gauss) | H1(Oersteds) | ΔH(Oersteds) | Θ recuit satisfaisante °C |
|---|---|---|---|---|---|
| 1 | 14800 | 140 | 0,34 | 0,042 | - |
| 2 | 14500 | 170 | 0,36 | 0,021 | - |
| 3 | 14600 | 240 | 0,27 | 0,032 | 975/1000 |
| 4 | 14500 | 190 | 0,28 | 0,029 | 1040/1100 |
| 5 | 14700 | 130 | 0,28 | 0,024 | 950/1050 |
| 6 | 15000 | 140 | 0,26 | 0,031 | 1000/1100 |

On constate sur ces résultats qu'avec les alliages 1 et 2 selon l'art antérieur il n'est pas possible d'obtenir l'ensemble des caractéristiques magnétiques requises à savoir: Bm > 14500 Gauss, Bm-Br < 400 Gauss, H1 compris entre 0,15 et 0,30 Oersteds, ΔH < 0,035 Oersteds. Pour l'alliage 3 selon l'art antérieur le domaine de température de recuit satisfaisant a une étendue de 25 °C, alors que, pour les alliages 4, 5 et 6, le domaine de température de recuit satisfaisant a une étendue de 60 °C, 100°C et 100°C respectivement. Ces exemples illustrent clairement les difficultés rencontrées avec les alliages selon l'art antérieur et l'avantage apporté par l'invention.

## Revendications

1. Alliage fer-nickel caractérisé en ce que sa composition chimique comprend, en poids:$\text{30% ≤ Ni + Co ≤ 85%}$$\text{0% ≤ Co + Cu + Mn ≤ 10%}$$\text{0% ≤ Mo + W + Cr ≤ 4%}$$\text{0% ≤ V + Si ≤ 2%}$$\text{0% ≤ Nb + Ta ≤ 1%}$$\text{0,003% ≤ C ≤ 0,05%}$$\text{0,003% ≤ Ti ≤ 0,15%}$$\text{0,003% ≤ Ti + Zr + Hf ≤ 0,15%}$$\text{0,001% < S + Se + Te < 0,015%}$
Mg < 0,001%
Ca < 0,0025%
Al < 0,05%
O < 0,0025%
N < 0,005%
P<0,01%
$\text{Sc+Y+La+Ce+Pr+Nd+Sm<0,01%}$ le reste étant du fer et des impuretés résultant de l'élaboration, la composition chimique satisfaisant, en outre la relation:$\text{0% ≤ Nb + Ta + Ti + Al ≤ 1%}$

2. Alliage fer-nickel selon la revendication 1 caractérisé en ce que:$\text{0,005 % ≤ Ti <≤0,05 %}$$\text{0,001% ≤ Hf + Zr ≤ 0,025%}$

3. Alliage fer-nickel selon la revendication 1 ou la revendication 2 caractérisé en ce que:$\text{0,002% ≤ S ≤ 0,007%}$

4. Alliage fer-nickel selon l'une quelconque des revendications 1 à 3 caractérisé en ce que:$\text{0,005% ≤ C ≤ 0,02 %}$

5. Alliage fer-nickel selon l'une quelconque des revendications 1 à 4 caractérisé en ce que:$\text{0,05% ≤ Mn}$

6. Alliage fer-nickel selon l'une quelconque des revendications 1 à 5 caractérisé en ce que:$\text{Mn ≤ 1%}$

7. Alliage fer-nickel selon l'une quelconque des revendications 1 à 6 caractérisé en ce que:$\text{Nb + Ta ≤ 0,05%}$

8. Procédé de fabrication d'une bande laminée à froid en alliage selon l'une quelconque des revendications 1 à 7 ayant une texture cubique caractérisé en ce que:
- on fabrique une bande laminée à chaud,
- on lamine à froid la bande avec un taux d'écrouissage supérieur à 80%,
- et on recuit la bande à froid à une température supérieure à 550°C et inférieure à la température de recristallisation secondaire de l'alliage, pour lui conférer une texture cubique.

9. Procédé de fabrication d'un noyau magnétique torique en alliage selon l'une quelconque des revendications 1 à 7 caractérisé en ce que:
- on fabrique une bande laminée à froid ayant un taux d'écrouissage supérieur à 80%,
- on découpe la bande et on l'enroule pour former un noyau torique,
- et on recuit le noyau torique à une température supérieure à 850°C et inférieure à la température de recristallisation secondaire de l'alliage.

10. Bande laminée à froid en alliage fer-nickel selon l'une quelconque des revendications 1 à 7 dont la texture de recristallisation est cubique du type (100)< 001>.

11. Utilisation d'une bande selon la revendication 10 pour la fabrication d'un masque d'ombre pour tube de visualisation cathodique.

12. Noyau magnétique torique en alliage selon l'une quelconque des revendication 1 à 7 ayant une texture cubique.

## Patentansprüche

1. Eisen-Nickel-Legierung, dadurch gekennzeichnet, daß ihre chemische Zusammensetzung in Gewichtsprozent umfaßt:$\text{30% ≤ Ni + Co ≤ 85%}$$\text{0% ≤ Co + Cu + Mn ≤ 10%}$$\text{0% ≤ Mo + W + Cr ≤ 4%}$$\text{0% ≤ V + Si ≤ 2%}$$\text{0% ≤ Nb + Ta ≤ 1%}$$\text{0,003% ≤ C ≤ 0,05%}$$\text{0,003% ≤ Ti ≤ 0,15%}$$\text{0,003% ≤ Ti + Zr + Hf ≤ 0,15%}$$\text{0,001% < S + Se + Te < 0,015%}$
Mg < 0,001%
Ca < 0,0025%
Al ≤ 0,05%
O < 0,0025%
N < 0,005%
P < 0,01%
$\text{Sc + Y + La + Ce + Pr + Nd + Sm < 0,01%.}$ wobei der Rest Eisen und aus der Verhüttung stammende Verunreinigungen sind, wobei die chemische Zusammensetzung außerdem die Beziehung:$\text{0% ≤ Nb + Ta + Ti + Al ≤ 1%}$ erfüllt.

2. Eisen-Nickel-Legierung nach Anspruch 1, dadurch gekennzeichnet, daß:$\text{0,005% ≤ Ti ≤ 0,05%}$$\text{0,001% ≤ Hf + Zr ≤ 0,025%.}$

3. Eisen-Nickel-Legierung nach Anspruch 1 oder Anspruch 2, dadurch gekennzeichnet, daß:$\text{0,002% ≤ S ≤ 0,007%.}$

4. Eisen-Nickel-Legierung nach einem der Ansprüche 1 bis 3, dadurch gekennzeichnet, daß:$\text{0,005% ≤ C ≤ 0,02%.}$

5. Eisen-Nickel-Legierung nach einem der Ansprüche 1 bis 4, dadurch gekennzeichnet, daß:$\text{0,05% ≤ Mn.}$

6. Eisen-Nickel-Legierung nach einem der Ansprüche 1 bis 5, dadurch gekennzeichnet, daß:$\text{Mn ≤ 1%.}$

7. Eisen-Nickel-Legierung nach einem der Ansprüche 1 bis 6, dadurch gekennzeichnet, daß:$\text{Nb + Ta < 0,05%.}$

8. Verfahren zur Herstellung eines kaltgewalzten Bandes aus einer Legierung nach einem der Ansprüche 1 bis 7, die eine kubische Textur aufweist, dadurch gekennzeichnet, daß:
- ein warmgewalztes Band hergestellt wird,
- das Band mit einem Verformungsgrad von über 80% kaltgewalzt wird,
- das Kaltband bei einer Temperatur, die höher ist als 550°C und niedriger als die Temperatur der sekundären Rekristallisation der Legierung, geglüht wird, um dieser eine kubische Textur zu verleihen.

9. Verfahren zur Herstellung eines Ringmagnetkerns aus einer Legierung nach einem der Ansprüche 1 bis 7, dadurch gekennzeichnet, daß:
- ein kaltgewalztes Band mit einem Verformungsgrad von über 80% hergestellt wird,
- das Band zerschnitten und aufgerollt wird, um einen Ringkern zu bilden,
- der Ringkern bei einer Temperatur, die höher ist als 850°C und niedriger als die Temperatur der sekundären Rekristallisation der Legierung, geglüht wird.

10. Kaltgewalztes Band aus einer Eisen-Nickel-Legierung nach einem der Ansprüche 1 bis 7, deren Rekristallisationstextur kubisch vom Typ (100)<001> ist.

11. Verwendung eines Bandes nach Anspruch 10 zur Herstellung einer Schattenmaske für eine Bildschirmröhre.

12. Ringmagnetkern aus einer Legierung nach einem der Ansprüche 1 bis 7, die eine kubische Textur aufweist.

## Claims

1. Iron-nickel alloy, characterized in that its chemical composition comprises, by weight:$\text{30% ≤ Ni + Co ≤ 85%}$$\text{0% ≤ Co + Cu + Mn ≤ 10%}$$\text{0% ≤ Mo + W + Cr ≤ 4%}$$\text{0% ≤ V + Si ≤ 2%}$$\text{0% ≤ Nb + Ta < 1%}$$\text{0.003% ≤ C ≤ 0.05%}$$\text{0.003% ≤ Ti ≤ 0.15%}$$\text{0.003% ≤ Ti + Zr + Hf ≤ 0.15%}$$\text{0.001% < S + Se + Te < 0.015%}$
Mg < 0.001%
Ca < 0.0025%
Al < 0.05%
O < 0.0025%
N < 0.005%
P < 0.01%
$\text{Sc + Y + La + Ce + Pr + Nd + Sm < 0.01%}$ the balance being iron and impurities resulting from the smelting, the chemical composition furthermore satisfying the relationship:$\text{0% ≤ Nb + Ta + Ti + Al ≤ 1%.}$

2. Iron-nickel alloy according to Claim 1, characterized in that:$\text{0.005% ≤ Ti ≤ 0.05%}$$\text{0.001% ≤ Hf + Zr ≤ 0.025%.}$

3. Iron-nickel alloy according to Claim 1 or Claim 2, characterized in that:$\text{0.002% ≤ S ≤ 0.007%.}$

4. Iron-nickel alloy according to any one of Claims 1 to 3, characterized in that:$\text{0.005% ≤ C ≤ 0.02%.}$

5. Iron-nickel alloy according to any one of Claims 1 to 4, characterized in that:$\text{0.05% ≤ Mn.}$

6. Iron-nickel alloy according to any one of Claims 1 to 5, characterized in that:$\text{Mn ≤ 1%.}$

7. Iron-nickel alloy according to any one of Claims 1 to 6, characterized in that:$\text{Nb + Ta ≤ 0.05%.}$

8. Process for manufacturing a cold-rolled strip made of an alloy according to any one of Claims 1 to 7 having a cubic texture, characterized in that:
- a hot-rolled strip is manufactured;
- the strip is cold-rolled with a reduction ratio of greater than 80%;
- and the cold-rolled strip is annealed at a temperature above 500°C and below the secondary recrystallisation temperature of the alloy, in order to give it a cubic texture.

9. Process for manufacturing a toroidal magnetic core made of an alloy according to any one of Claims 1 to 7, characterized in that:
- a cold-rolled strip with a reduction ratio of greater than 80% is produced;
- the strip is cut and coiled up in order to form a toroidal core;
- and the toroidal core is annealed at a temperature above 850°C and below the secondary recrystallisation temperature of the alloy.

10. Cold-rolled strip made of an iron-nickel alloy according to any one of Claims 1 to 7, the recrystallisation texture of which is cubic of the (100)<001> type.

11. Use of a strip according to Claim 10 for the manufacture of a shadow mask for a cathode-ray tube.

12. Toroidal magnetic core made of an alloy according to any one of Claims 1 to 7 having a cubic texture.
